# EUROPÄISCHE PATENTSCHRIFT

(11) **EP 1 461 404 B1**
(45) Veröffentlichungstag und Bekanntmachung des Hinweises auf die Patenterteilung: **10.11.2010**
(21) Anmeldenummer: 02795046.8
(22) Anmeldetag: 24.12.2002
(51) Int. Cl.: C10M 169/04, C10M 171/00

(54) **BETRIEBSMITTEL FÜR KOHLENDIOXID-KÄLTE- UND KLIMAANLAGEN**
OPERATING MEDIUM FOR CARBON DIOXIDE-COOLING SYSTEMS AND AIR-CONDITIONING SYSTEMS
AGENTS D'EXPLOITATION POUR INSTALLATIONS FRIGORIFIQUES ET DE CLIMATISATION AU DIOXYDE DE CARBONE

(30) Priorität: 29.12.2001 DE 10164056
(43) Veröffentlichungstag der Anmeldung: 29.09.2004
(73) Patentinhaber: Fuchs Petrolub AG, 68169 Mannheim (DE)
(72) Erfinder: FAHL, Jörg, 21339 Lüneburg (DE); BRAUN, Jürgen, 67346 Speyer (DE)
(74) Vertreter: Schupfner, Georg
(86) Internationale Anmeldenummer: PCT/DE2002/004741
(87) Internationale Veröffentlichungsnummer: WO 2003/057804

(56) Entgegenhaltungen:
- EP-A- 1 008 643
- EP-A- 1 063 279
- EP-A- 1 243 639
- WO-A-93/06196
- US-A- 5 728 655

## Beschreibung

Die Erfindung betrifft Betriebsmittelzusammensetzungen enthaltend additivierte Schmiermittel auf Basis von Polyalkylenglykolen und/oder Neopentylpolyolestern, die sich zur Schmierung von Kältemaschinen, Klimaanlagen, Wärmepumpen und verwandten Anlagen, die mit Kohlendioxid als Kältemittel betrieben werden, eignen.

Kohlendioxid ist bereits zu Beginn der modernen Kältetechnik als Kältemaschinen-Betriebsmittel verwendet worden. So baute die Firma Linde bereits im Jahre 1881 die erste Kompressions-Kältemaschine unter Verwendung von Kohlendioxid als Kältemittel. Noch bis zur Mitte dieses Jahrhunderts wurde Kohlendioxid vorwiegend in Schiffskälteanlagen mit unterkritischer Prozessführung eingesetzt. Als Schmiermittel kam Glyzerin zum Einsatz. Später, mit der Einführung der Fluor-ChlorKohlenwasserstoff - Kältemittel, ist Kohlendioxid kaum noch eingesetzt worden.

Derzeit werden in Kfz-Klimaanlagen hauptsächlich der halogenierte Fluorkohlenwasserstoff R134a und in Tiefkühlanlagen Kältemittelgemische wie z.B. R404A eingesetzt. Die Verwendung des altbekannten Kältemittels Kohlendioxid (R744) wird in den letzten Jahren wieder verstärkt in Betracht gezogen. Als Schmiermittel für Pkw-Klimasysteme wurden bereits Polyalkylenglykole (PAG) vorgeschlagen (siehe z.B. "Polyalkylenether-Schmierstoffe für CO2-Pkw-Klima-Systeme", J. Fahl, E. Weidner in Luft- und Kältetechnik 36 (2000) 10, S. 478-481, ISSN 0945-0459) Für die Anwendung in CO₂-TiefküWsystemen wurden Polyolester vorgeschlagen (siehe z.B. "Esteröle für CO2-Kälte-und Klimasysteme", J. Fahl in Kälte- und Klimatechnik 53 (2000) 11, S. 38-45, ISSN 0343-2246).

Die Vorteile des natürlichen Arbeitsstoffs Kohlendioxid (CO₂) können in einem transkritischen Kreisprozeß genutzt werden, allerdings treten dabei wesentlich höhere Betriebsdrücke auf, als es dem jetzigen Stand der Technik entspricht. In einem solchen Kreislauf liegt das Arbeitsmedium sowohl im unterkritischen, als auch im überkritischen Zustand vor und es ergibt sich eine bisher unbekannte Schmierungsproblematik. Einerseits sollte eine nahezu vollständige Mischbarkeit zwischen Schmieröl und CO₂ auch bei Temperaturen bis unterhalb von - 40°C gegeben sein; andererseits sind unter dem Einfluss von CO₂ bei Drücken bis 150 bar und Temperaturen bis zu 220°C entsprechende Schmier- und Stabilitätseigenschaften zu gewährleisten. Insbesondere in Klimaanlagen unterliegt das Schmieröl extremen mechanischen und thermischen Belastungen. Tribologische Schwierigkeiten treten bei Versuchsverdichtern verschiedenster Konstruktionen auf.

Als Hauptursache für die Verdichterausfälle wird zunächst die vergleichsweise hohe CO₂-Löslichkeit im Schmieröl und die daraus resultierenden Verdünnungs- und Entgasungseffekte angenommen. Erste praktisch Untersuchungen in unterkritisch betriebenen Hubkolbenverdichtern haben gezeigt, dass trotz Einhaltung der minimal erforderlichen Gemischviskosität durch den Einfluss von CO₂ extreme Verschleißerscheinungen auftreten, die auf Mischreibung und Mangelschmierung zurückzuführen sind. In den ersten Prototypverdichtern transkritisch betriebener Personenkraftwagen - Klimasystemen wurden mit marktübliche Neopentylpolyolestem (POE) oder Polyalkylenglykol (PAG) - Ölen Schmierungsprobleme beobachtet.

Nur Öle bestimmter chemischer Verbindungen zeigen die erforderlichen Eigenschaften, wie z.B. ein entsprechend gutes Kältefließverhalten als auch ein günstiges Löslichkeitsverhalten mit CO₂. Untersuchungen haben ergeben, das die physikalischen Eigenschaften und die Wechselwirkungen unterschiedlicher Grundöle mit unter- und überkritischem CO₂ in hohem Maße von ihrem chemischen Aufbau abhängen. Mineralöle sind mit CO₂ nahezu nicht mischbar und stellen sich im Hinblick auf die im Vergleich zu Syntheseölen eher mäßigen Hochtemperaturstabilität als kaum geeignet heraus. Insbesondere wegen ihres ungünstigen Phasenverhaltens und der vergleichsweise niedrigen Dichte sind sowohl Hydrocracköle, Alkylaromaten und Polyalphaolefine (PAO) für die Verwendung in Systemen mit saugdruckseitigem Akkumulator als ungeeignet einzustufen.

Wegen der vergleichsweise hohen volumetrischen Kälteleistung des CO₂ und der erhöhten Effizienz können Kälteverdichter für Kohlendioxid kleiner ausgelegt werden. Dies erfordert ein sehr gutes Lasttragevermögen des Schmiermittels im entsprechenden Temperaturbereich.

Erfahrungsgemäß besitzen Polyalkylenglykole hervorragende Reibungseigenschaften. Die gute Absorption an Metalloberflächen kann auf den polaren Charakter zurückgeführt werden. Aufgrund dieser hohen Oberflächenaktivität und der geringen Viskositätsdruckabhängigkeit werden niedrige Reibungskoeffizienten erreicht.

In den tribologischen Kontaktbereichen, die unter dem Einfluss von CO₂ stehen, liegen besondere Verhältnisse vor. Insbesondere im Moment des Anfahrens und Abschaltens treten starke löslichkeitsbedingte Effekte auf, die die Bildung eines ausreichenden Schmierfilms behindern, so sind Auswaschungen des Schmierspaltes infolge gelösten Kältemittels möglich, die unter anderem durch den eintretenden Druckausgleich und Veränderungen der Oberflächenspannung hervorgerufen werden können. Verschleißmessungen an Prototypverdichtern unterschiedlicher konstruktiver Ausführung zeigten aber, dass die beschriebenen Verdünnungs- und Entgasungseffekte nur bedingt kompensiert werden können, indem entsprechend hochviskose Öle verwendet werden. Dabei ist die ausreichende Ölrückführung aus dem Verdampfer nicht immer gewährleistet. Zudem weisen die Untersuchungen mit unterkritisch betriebenen Hubkolbenverdichtern darauf hin, dass trotz ausreichender Gemischviskosität eine ungewöhnlich hohe Beanspruchung im Bereich der Mischreibung vorliegt. Da in praktischen tribotechnischen Systemen meist eine Überlagerung der verschiedenen elementaren Verschleißmechanismen auftritt, kann das Verschleißverhalten nicht theoretisch abgeschätzt, sondern nur experimentell durch entsprechende Verschleißversuche bestimmt werden.

Aus rein tribologischer Sichtweise sollte sich im Kältemaschinenöl nach Möglichkeit nur wenig CO₂ im Öl lösen. Andererseits ist für die Ölrückführung und den Wärmeübergang im Kältekreislauf eine gute Mischbarkeit erforderlich.

Der Erfindung liegt somit das Problem zugrunde, Schmiermittel für Kohlendioxid-Kältemittel geeignet zu additivieren, damit das Gemisch aus-Kohlendioxid und Schmiermittel neben den oben genannten auch folgenden Anforderungen genügen:
- sehr gute Schmierungseigenschaften und hohe Lasttragevermögen
- beste Notlaufeigenschaften unter Mischreibungsbedingungen
- ausgezeichnete thermische und chemische Stabilität.

Für die schweren Belastungsbedingungen in CO₂-Kälteverdichtern bieten sich dem Fachmann die Verwendung üblicher bekannter Verschleißschutzadditive und/oder Hochdruckadditive an. Die im Schmierstoffbereich üblicherweise eingesetzten Verschleißschutzadditive basieren auf metallorganischen Verbindungen, wie Zink/Phosphor- oder Zink/Schwefel-Verbindungen wie z.B. Zinkdithiophosphat (ZDTP). Übliche aschearme Wirkstoffe enthalten dagegen keine metallischen Elemente und sind z.B. organische Mono- und Polysulfide, gesättigte und ungesättigte Fettsäuren, natürliche und synthetische Fettsäureester, sowie primäre und sekundäre Alkohole. Phosphorhaltige Hochdruckadditive sind für Betriebsmittelzusammensetzungen enthaltend Kohlendioxid in der EP-A-1008643, EP-A-1063279 und der WO-A-0148127 (gleich EP-A-1243639) vorgeschlagen.

Überraschend haben sich zur Lösung obiger Aufgaben bestimmte Additive und Grundölkombinationen als geeignet erwiesen:
Betriebsmittelzusammensetzungen für Kältemaschinen, Wärmepumpen und verwandte Anlagen, wie Klimaanlagen, enthaltend
   (A) Kohlendioxid als Kältemittel, wobei das Kältemittel vorzugsweise im wesentlichen ausschließlich aus Kohlendioxid besteht,
   (B) ein Polyalkylenglykol und/oder eine Neopentylpolyolester als Schmiermittel und
   (C) 0,1 bis 3 Gew.%, bezogen auf das Schmiermittel, einen Phosphatester als Additiv folgender Struktur
   worin
   - R: gleich oder unterschiedlich für jeden der drei Phenyl-Reste und für je- des n für H oder für einen oder mehrere C1- bis C6- Kohlenwassers- toff-Rest steht und
   - n: gleich oder unterschiedlich für jeden der drei Phenyl-Reste, für eine ganze Zahl von 1 bis 5, vorzugsweise 1, 2 oder 3 steht, mit der Maßgabe, dass zumindest für einen, vorzugsweise für zumindest zwei, der drei Phenyl-Reste, besonders bevorzugt für alle drei Phenyl-Reste
   R t-Butyl (t= tert.) und / oder Isopropyl ist.

Bevorzugte Ausführungsformen obiger Bethebsmittelzusammensetzung sind Gegenstand der Unteransprüche bzw. nachfolgend erläutert. Gegenstand der Ansprüche 16 bis 19 ist die Verwendung der Betriebsmittelzusammensetzungen.

### Additive

Der als Schmiermitteladditiv bekannte Phosphatester Trikresylphosphat ist nicht Gegenstand der Erfindung (siehe Tabelle 2 und 3, dort Vergleichsbeispiel). Trikresylphosphat ist ein Gemisch von am Phenyl-Ring ortho-, para- oder meta- monomethyl-substituierter Phosphate.

Der erfindungsgemäß eingesetzte Phosphatester wird zu 0,1 bis 3 Gew.%, bevorzugt zu 0,3 bis 1,5 Gew.%, bezogen auf das Schmiermittel, eingesetzt.

Hergestellt werden t-butylierte Triphenylphosphate in der Regel durch Alkylierung von Phenolen und Umsetzung mit Phosphorsäuretrichlorid Nach einer bevorzugten Variante weisen die erfindungsgemäß eingesetzten Phosphatester zumindest einen in ortho- Stellung alkyllierten Phenyl-Rest auf.

Im Vergleich zu schwefelversetzten oder chlorinierten Additiven sind die beanspruchten Triarylpltosphate weniger reaktiv und bieten den Vorteil, dass sie bei den meisten Metallen weder Korrosion noch Verfärbung verursachen. Weiterhin zeichnen sich diese gut in den beanspruchten Basisölen löslichen Wirkstoffe durch ihre außerordentlich hohe thermische und oxidative Stabilität aus.

Im Gegensatz zu Schwefel- und Zinkhaltigen Verschleißschutz-Additiven sind die beanspruchten Phophate unter Einfluß von CO₂ deutlich stabiler und ermöglichen hohe Einsatztemperaturen. Insbesondere t-butylierten Triphylphosphate zeichnen sich durch eine hohe hydrolytische Stabilität aus.

### Polyalkylenglykole

Die erfindungsgemäß eingesetzten Polyalkylenglykole (PAG) weisen vorzugsweise Alkylenoxideinheiten mit 1 bis 6 Kohlenstoffatomen (-R-O-) als Monomereinheiten auf.

Nach einer Ausgestaltung der Erfindung weisen Polyalkylenglykole Wasserstoff-, Alkyl-, Aryl-, Alkylaryl-, Aryloxy-, Alkoxy-, Alkylaryloxy- und/oder Hydroxy-Endgruppen auf. Unter Alkylaryloxy-Gruppen werden auch Arylalkyl(en)oxy-Gruppen und unter Alkylaryl- auch Arylalkyl(en)-Gruppen (z.B. Aryl-CH₂CH₂-) verstanden Die Endgruppen vom Alkyl-Typ, einschließlich des Alkoxy-Typs, oder Aryl-Typs, einschließlich des Alkylaryl-Typ, Aryloxy-Typ und Alkylaryloxy-Typs, haben bezogen auf die Aryl-Typen vorzugsweise 6 bis 24 Kohlenstoffatome, besonders bevorzugt 6 bis 18 Kohlenstoffatome und bezogen auf die Alkyl-Typen bevorzugt 1 bis 12 Kohlenstoffatome.

Die erfindungsgemäßen Polyalkylenglykole sind somit entweder Homopolymere, nämlich Polypropylenglykol (bzw. Polypropylenoxid), oder Copolymere, Terpolymere usw. Für letzt genannte Fälle können die Monomereinheiten eine statistische Verteilung oder eine Blockstruktur aufweisen. Sind die Polyalkylenglykole keine Homopolymere sind vorzugsweise zumindest 20%, bevorzugt zumindest 40%, aller Monomereinheiten aus Polypropylenoxid (PO) herstellbar, und weiterhin bevorzugt sind zumindest 20% aller Monomereinheiten dieser Polyalkylenglykole unter Verwendung von Ethylenoxid (EO), herstellbar (PO/EO-Copolymere).

Nach einer weiteren Ausführungsform sind vorzugsweise zumindest 20%, bevorzugt zumindest 40%, aller Monomereinheiten aus Butylenoxid (BO) herstellbar, und weiterhin sind bevorzugt zumindest 20% aller Monomereinheiten dieser Polyalkylenglykole unter Verwendung von Ethylenoxid herstellbar (BO/EO-Copolymere).

Die Startverbindung wird bei Verwendung von (Poly)Alkoholen in das Polymer eingebaut und im Sinne der Erfindung auch als Endgruppe der Polymerkette bezeichnet. Geeignete Startgruppen sind Verbindungen, die aktiven Wasserstoff enthalten, wie z.B. n-Butanol, Propylenglykol, Ethylenglykol, Neopentylglykole wie Pentaerythrit, Ethylendiamin, Phenol, Kresol oder andere (C1- bis C16-(Mono-, Di- oder Tri-) Alkyl)aromaten, (Hydroxyalkyl)aromaten, Hydroquinon, Aminoethanolamine, Triethylentetramine, Polyamine, Sorbitol oder andere Zucker. Es können aber auch andere C-H-acide Verbindungen wie Carbonsäuren oder Carbonsäureanhydride als Startverbindungen eingesetzt werden

Vorzugsweise weisen die Polyalkylenglykole Aryl - Gruppen oder entsprechende heteroaromatische Gruppen auf, etwa eingebaut in die Polymerkette, als Seitengruppen oder Endgruppen, die Gruppen können ggf. mit linearen oder verzweigten Alkyl- oder Alkylen- Gruppen substituiert sein, wobei die Alkyl- oder Alkylengruppen in der Summe vorzugsweise 1 bis 24 und insbesondere 1 bis 18 Kohlenstoffatome aufweisen. Geeignete Polyalkylenglykole sind etwa herstellbar unter Verwendung entsprechender Startalkohol-Verbindungen, etwa des folgenden Typs: in denen x und y für eine ganze Zahl von 0 bis 6 stehen, x + y kleiner 7 ist, x + y größer 1 und entweder y größer 0 ist (vorzugsweise 1 bis 3) oder R¹ eine oder mehrerer Hydroxy - Gruppen trägt. Es ist auch möglich, dass y größer 0 ist und R¹ gleichzeitig eine oder mehrerer Hydroxy- Gruppen trägt. Vorzugsweise ist y eine ganze Zahl von 1 bis 3. R¹ steht für eine lineare oder verzweigte C1- bis C18- Kohlenwasserstoffgruppe, die ggf. ein oder mehrere Hydroxygruppen trägt. Die Startalkohol-Verbindung kann auch in gleicher Weise statt aus Benzol aus einem kondensierten Aromaten, wie Naphtalin, aufgebaut sein.

Als Startgruppen können auch zyklische Etheralkohole wie Hydroxyfurfuryl oder Hydroxy-Tetrahydrofuran, Stickstoff- oder Schwefel-Heterocyclen Verwendung finden. Solche Polyalkylenglykole sind in der WO 01/57164 offenbart, die hiermit auch zum Gegenstand dieser Anmeldung gemacht wird.

Die erfindungsgemäßen Polyalkylenglykole haben vorzugsweise ein mittleres Molekulargewicht (Zahlenmittel) von 200 bis 3000 g/mol, besonders bevorzugt von 400 bis 2000 g/mol. Die kinematische Viskosität der Polyalkylenglykole liegt vorzugsweise bei 10 bis 400 mm²/s (cSt) bei 40°C gemessen nach DIN 51562.

Die erfindungsgemäß eingesetzten Polyalkylenglykole können durch Umsetzung von Alkoholen, einschließlich Polyalkoholen, als Starterverbindungen mit Oxiranen wie Ethylenoxid, Propylenoxid und/oder Butylenoxid hergestellt werden. Diese weisen nach der Umsetzung nur noch eine freie Hydroxygruppe als Endgruppe auf. Polyalkylenglykole mit nur einer Hydroxygruppe sind gegenüber denen mit zwei freien Hydroxygruppen bevorzugt. Besonders bevorzugt hinsichtlich der Stabilität, Hygroskopizität und Kompatibilität sind Polyalkylenglykole, die z.B. nach einem weiteren Veretherungsschritt, keine freien Hydroxygruppen mehr aufweisen. Die Alkylierung endständiger Hydroxylgruppen führt zu einer Erhöhung der thermischen Stabilität und einer Verbesserung der CO₂-Mischbarkeit.

Durch Auswahl geeigneter Endgruppen kann weiterhin die Mischbarkeit so eingestellt werden, dass es im Phasendiagramm T gegen Anteil Schmiermittel im CO₂ Bereiche vollständiger Mischbarkeit und solche mit keiner oder nur geringer Mischbarkeit gibt.

### Neopentylpolyolester und Schmiennittelgemische

Weiterhin können in den erfindungsgemäßen Betriebsmittel Neopentylpolyolester ggf. auch zusammen mit den oben beschriebenen Polyalkylenglykolen, eingesetzt werden.

Geeignete Neopentylpolyolester sind Ester des von Neopentylpolyolen, wie Neopentylglykol, Pentaerythrit und Trimethylolpropan, mit linearen oder verzweigten C4-bis C12- Monocarbonsäuren, ggf. unter Zusatz entsprechender Dicarbonsäuren. Pentaerythrit ist meist als technisches Pentaerythrit erhältlich, welches eine Mischung aus Mono-, Di- und Tripentaerythrit ist. Als Alkoholkomponenten sind aber auch deren Kondensationsprodukte wie Dipentaerythrit und / oder Tripentaerythrit geeignet.

Besonders geeignet ist Pentaerythrit oder Mischungen mit Dipentaerythrit und / oder Tripentaerythrit, vorzugsweise Mischungen, die überwiegend Dipentaerythrit enthalten.

Komplexester können durch anteilige Veresterung von mehrwertigen Alkoholen mit einwertigen und mehrwertigen Säuren, wie C₄- bis C₁₂-Dicarbonsäuren, hergestellt werden. Auf diese Weise entstehen Dimere und Oligomere. Bei Einsatz von Neopentylglykol und/oder und Trimetlyolpropan als Alkoholgruppe sind Komplexester bevorzugt.

In dem im experimentellen Teil beschriebenen Prüfstandtests haben sich die erfindungsgemäß eingesetzten Phosphorsäureester auch bei Einsatz dieser Neopentylpolyolester allein, d.h. ohne Einsatz von Polyalkylenglykolen, überraschend als ausgezeichnete Additive zur Verbesserung der Schmierwirkung der Neopentylpolyolester bei Verwendung zusammen mit Kohlendioxid als Kältemaschienen - Betriebsmittel erwiesen. Neopentylpolyolester sind wegen ihrer weniger guten Schmiereigenschaften - vergleichen mit Polyalkylenglykolen - bisher als weniger geeignet zur Verwendung zusammen mit Kohlendioxid als Betriebsmittel in Kältemaschinen angesehen worden.

Als Neopentylpolyolester werden Verbindungen bezeichnet, welche aus Neopentylpolyolen und Carbonsäuren erhältlich sind. Als Neopentylpolyole werden Polyole bezeichnet die keine zur Hydroxygruppe β-ständige Wasserstoffatome aufweisen. Dies sind Polyole mit vorzugsweise 2 bis 8 Hydroxygruppen, einem, zwei oder drei quartären Kohlenstoffatomen und 5 bis 21 , vorzugsweise 5 bis 15, Kohlenstoffatomen, wobei die Hydroxy - Gruppen des Polyols als Alkoholkomponente nur mit solchen Kohlenstoffatomen verbunden sind, die ihrerseits lediglich quartäre Kohlenstoffatome in Nachbarstellung aufweisen.

Beispiele hierfür sind Neopentylpoylol (NPG), Trimethylolpropan (TMP), Pentaerythrit (PE). Die Neopentylpolyole als Alkoholkomponente können weiterhin 1 bis 4 Etherbrücken enthalten. Besonders bevorzugt ist die Alkoholkomponente: Pentaerythrit und / oder Dipentaerythrit (DPE) und / oder Tripentaerythrit (TPE).

Bevorzugte Säurekomponenten sind n-Pentansäure, n- Heptansäure, Octansäure, Decansäure, 2-Ethylhexansäure, 3, 5, 5 -Trimethylhexansäure und 2-Hexyldecansäure sowie andere Guerbetsäuren, bzw. deren Mischungen. Zur Herstellung von Komplexestem sind Adipin- und Dodekandisäure besonders geeignet. Es hat sich als günstig erwiesen die Neopentylpolyolester durch Umsetzung der entsprechenden Alkohole mit Gemischen der entsprechenden Säuren herzustellen. Die vollständigen Veresterung aller Hydroxygruppen der Neopentylpolyole und Säuregruppen der ggf. eingesetzten Dicarbonsäuren ist bevorzugt.

Nach einer weiteren Ausgestaltung der Erfindung können die erfindungsgemäß eingesetzten Polyalkylenglykole zusammen mit Neopentylpolyolestern als Schmiermittel eingesetzt werden, Bezüglich der Definition der bevorzugten Alkoholgruppen dieser Neopentylpolyolester wird auf die obigen Absätze Bezug genommen.

### Weitere Additive

Als weiteres Additiv besonders geeignet sind als Antioxidantien Di-Phenylamin und Di-(C1- bis C16-Alkyl)phenylamine, z.B. octyliertes/butyliertes Di-Phenylamin. Statt substituierter Phenyle können auch unsubstituierte oder C1- bis C16-Alkyl- substituierte Naphtylreste eingesetzt werden.

### Zusammensetzung Betriebsmittel

Die Betriebsmittelzusammensetzung enthält im allgemeinen zwischen 1 und 25 Gew.% Schmiermittel - diese Größe kann jedoch abhängig vom Typ der Kältemaschine auch außerhalb des angegebenen Bereichs liegen -, wobei vorzugsweise mindestens 10 Gew.%, insbesondere mindestens 40 Gew.% und besonders bevorzugt mindestens 80 Gew.% der Zusätze zum Betriebsmittel Polyalkylenglykole und/oder Neopentylpolyolester sind, bezogen auf alle Inhaltsstoffe des Betriebsmittels, sind.

Der Anteil der besonders bevorzugten Polyalkylenglykole mit zumindest einer aromatischen Gruppe beträgt vorzugsweise mindestens 20 Gew.%, besonders bevorzugt mindestens 40 Gew.%, insbesondere mindestens 80 Gew.%, bezogen auf den Schmiermittel-Anteil (d.h. die Schmiermittel ohne Kältemittel und Additive) in der Betriebsmittelzusammensetzung.

Der Anteil der Neopentylpolyolester als Schmiermittel beträgt bei Einsatz von Schmiermittelgemischen unterschiedlicher Verbindungsklassen vorzugsweise 20 bis 60 Gew.%, besonders bevorzugt 40 bis 60 Gew.%, jeweils bezogen auf den Schmiermittel - Anteil in der Betriebsmittelzusammensetzung.

### Mischbarkeit:

Im Hinblick auf den Gesamtwirkungsgrad ist ein günstiges Löslichkeitsverhalten zwischen Öl und CO₂ wünschenswert. CO₂ verhält sich hinsichtlich der Löslichkeitseigenschaften sehr unterschiedlich.

Die in den erfindungsgemäß Zusammensetzungen eingesetzten Polyalkylenglykole sind vorzugsweise für höhere Massenanteile Schmiermittel im CO₂ über den gesamten Temperaturbereich von der kritischen Temperatur Tₖ bis unter -40 °C teilweise auch unter -55°C mischbar (löslich). Bei geringeren Anteilen Schmiermittel sind diese Polyalkylenglykole nicht mehr oder nur teilweise mit flüssigem Kohlendioxid mischbar (löslich). Untersuchungen von mit CO₂ betriebenen Iüimakreisläufen zeigen, dass aufgrund der guten Mischbarkeit von Polyolester-Schmierstoffen, wie insbesondere Pentaerythritestern, eine entsprechend hohe Löslichkeit erzielt wird.

Damit verbunden kann es zu einem dramatischen Viskositätsabfall im Bereich der zu schmierenden Triebwerksteile des Kältemittelverdichters kommen. Unter den hier herrschenden Bedingungen zeigen nicht mischbare oder weniger gut mischbare Schmierstoffe, wie z. B. Mineralöle, Polyolefine, Alkylbenzole oder auch Polyalkylenglykole, dagegen nicht den erwähnten Viskositätsabfall. Durch die unzureichende Mischbarkeit treten jedoch Probleme hinsichtlich des Ölrücktransportes, besonders in den Komponenten Expansionsventil und Verdampfer sowie der Saugleitung, speziell bei niedrigen Strömungsgeschwindigkeiten auf. Zum einen ist die Anforderung im Verdichter, d. h. im Schmierspalt entsprechend hohe Gemischviskosität zu erreichen, zum anderen muss eine Mischbarkeit bei tiefen Temperaturen im Bereich der Komponenten Verdampfer und Saugleitung gewährleistet sein, um die Ölrückführung zu garantieren und gute Wärmeübergange und eine gute Regelbarkeit des Systems zu gewährleisten.

Eine sogenannte Teilmischbarkeit, d.h. eine in einem bestimmten Temperaturbereich für gewisse Mischungsverhältnisse vorhandene Mischungslücke, ist hier von großem Interesse. Bedingt durch das vorteilhafte Temperatur- / Löslichkeitsverhalten können für diesen Fall auch Kältemaschinen verwendet werden, die ohne Ölsumpf bzw. Ölrückführung arbeiten.

Vorzugsweise weist das erfindungsgemäße Schmiermittel in dem Bereich zwischen größer 0 und 20 Gew.%, vorzugsweise größer 0 und 5 Gew.%, Konzentration des Schmiermittels im Kältemittel bei Temperaturen von 15°C und tiefer (bis -40 °C, vorzugsweise bis -55°C) sowie im Bereich von 30 und 60 Gew.% Konzentration im relevanten Temperaturbereich von -40°C (bzw. -55°C) bis +30°C vollständige Mischbarkeit mit dem Betriebsmittel auf. Außerhalb dieser Bereiche, d.h. z.B. zwischen größer 5 und kleiner 30 Gew.% größer 20 und kleiner 30 Gew.% Schmiermittel im Kältemittel, liegt vorzugsweise eine Mischungslücke vor.

Oben genanntes Kriterium wird z.B. von C1- bis C4- Alkyl-Endgruppenverschlossenen Polyalkylenglykolen hergestellt unter Verwendung von Startalkoholen, welche Aryl-Gruppen aufweisen. Beispiel hierfür sind Kresole, p-Hexylphenol oder (Hydroxymethyl)benzol. Derartige Polyalkylenglykole sind in den Unteransprüchen näher definiert.

### Experimentelles

Die zur Prüfung des Verschleißverhaltens und des Lasttragevermögens von Kältemaschinenölen bewährten Methoden z.B. Shell® "Vier-Kugel-Apparat" (VKA), der "Almen Wieland Prüfmaschine" und "Falex-Pin and Vee Block-Prüfung" eignen sich nur bedingt, da der Einfluss von verdichtetem CO₂ hier nicht simuliert werden kann.

Verschleißprüfungen, die mit 1 bar CO₂ durchgeführt wurden ergeben keine direkte Hinweise auf einen starken negativen Effekt des CO₂ auf das Verschleißverhalten. Untersuchungen mit der "block-on ring" Prüfmaschine bei 10 bar CO₂ zeigen dagegen einen deutlichen Einfluss der Grundöle und insbesondere von Additiven auf das Verschleißverhalten (D.Drees; J.Fahl; J.Hinrichs; "Effects of CO2 on Lubricating Properties of Polyolesters and Polyalkylene Glycols"; Proc. 13th Int. Colloq. Synth. Lubricants and Operational Fluids; Esslingen 2002, Publikation in Vorbereitung).

Im Gegensatz zu Prüfläufen mit konventionellen Kältemaschinenölen zeigten die Lager nach Versuchen mit den erfindungsgemäßen Zusammensetzungen ein hervorragendes Verschleißbild.

Zur Beurteilung der Langzeit-Schmierungseigenschaften unter Einfluss von verdichtetem CO₂ wurden Lebensdauerprüfungen in eigens konstruierten Wälzlagerprüfständen unter praxisnahen Bedingungen untersucht. Abschließend wurden mehrere Entwicklungsprodukte in Prototypverdichtern und Versuchsanlagen erprobt. In einem Dauerlaufprüfstand wurde die tatsächlich erreichte Lebensdauer unter spezifischen Betriebsbedingungen unter CO₂-Athmosphäre von Axialzylinderrollenlagern bei Drehzahlen bis zu 8000 min⁻¹ unter einem CO₂-Druck von 50 bar, bei einer maximalen Temperatur von 90 °C möglich. Die axiale Belastung betrug 8 kN.

Die allgemein zur Lagerdimensionierung üblichen Berechnungsgrundlagen berücksichtigen weder den Einfluss unterschiedlicher Grundflüssigkeiten, noch die Auswirkung von Zusätzen, sondern stützen sich vorwiegend auf die Gemischviskosität. Wichtige Einflussfaktoren wie z.B. das Vorhandensein von Gasen, wie in diesem speziellen Fall CO₂ gehen in diese Berechnungen nicht ein, obwohl diese eine sehr bedeutende Rolle spielen. Um diesbezügliche Erkenntnisse zu erhalten sind Lebensdauerprüfungen unter praxisnahen Bedingungen notwendig.

Die Prüfparameter werden so gewählt, dass eine für die Untersuchung optimale Prüfzeit erreicht wird. Die Versuchsparameter sind in Tabelle 1 zusammengefasst.

Die axiale Belastung der zu untersuchenden Axialzylinderrollenlager (Geometrie AXK 18 x 35 x 4,5) erfolgt über Tellerfederpakete und lässt sich mit Hilfe von Distanzscheiben unterschiedlicher Stärke einstellen. Geprüft wird solange bis mindestens ein Lager aufgrund eines Schadens ausfällt. Die Prüfparameter sind wie folgt:

**Tabelle 1: Prüfparameter**

| Parameter | Abkürzung [Einheit] | Wert |
|---|---|---|
| Axiale Belastung | Pa [N] | 8000 |
| Hertz'sche Pressung (Rolle): | Pmax [N/mm²] | 1622 |
| Drehzahl | n [min⁻¹] | 800 |
| CO₂-Druck | P [Bar] | 50 |
| Öltemperatur | T Öl [°C] | 90 |

Untersucht wurden die aus Tabelle 3 ersichtlichen Öle. ND 8 ist ein Handelsprodukt des japanischen Verdichterherstellers NIPPONDENSO (hergestellt von der Firma Idemitsu Kosan) mit unter anderem ca. 1-2 Gew.% Trikresylphosphat und 0,5 Gew.% BHT (2,6-di-*tert*-Butyl-4-methylphenol) addiviert. SP10 und SP 20 sind Handelsprodukte des japanischen Verdichterherstellers SANDEN (ebenfalls hergestellt von der Firma Idemitzu Kosan) mit ähnlicher Additivierung.

Die bevorzugt eingesetzten Polyalkylenglykol -Schmieröle zeigen (P4) sogar ohne Zusatz an Phosphorsäurestem ein Schmierverhalten, dass dem addivierter endständig methylierter Polyalkylenglykol entspricht (vergleiche PAG - Öl ND 8). Die Ergebnisse in Tabelle 2 zeigen deutlich, dass die beanspruchte Additivierung in Kombination mit den beanspruchten Grundflüssigkeiten unter Einfluss von verdichtetem CO₂ die Lebensdauer entscheidend verlängert. Besonders deutlich wird dieser Effekt auch in Verbindung mit hoch löslichen Neopentylpolyolestern.

Für die CO₂-Anwendungen in Pkw werden wegen der kompakten Bauweise und der gleichmäßigen Förderströme Axialkolbenmaschinen favorisiert. Im Zuge erster Dauerlauftests mit Prototypverdichtern erweist sich vor allem die Schmierung der extrem beanspruchten Wälzlager als problematisch. Die Prüfläufe mit den handelsüblichen Polyolestern und Polyalkylenglykol -Ölen führten zu einer weitaus kürzeren Lebensdauer. Aufgrund der günstigen Löslichkeitscharakteristik und des hervorragenden Lasttragevermögens unter dem Einfluss von nahekritischem CO₂ eignen sich die beanspruchten Formulierungen als Hochleistungsschmierstoffe für CO₂-Kfz-Klima- und Wärmepumpensysteme.

Bei den kommerziell gut verfügbaren Phosphatester-Additiven wird zwischen solchen mit Kresol (Additiv C in Tabelle 3) oder solchen mit Xylenol Gruppen (selten eingesetzt) unterscheiden. Gegenstand der Erfindung sind t-butylierte (Additiv A in Tabelle 3) und /oder isopropylierte (Additiv B in Tabelle 3) Triphenylphosphate. Diese erwiesen sich überraschend als wesentlich besser geeignet als herkömmliches Trikresylphosphat oder Triphenylphosphat.

**Tabelle 2: Grundöle Messwerte mit und ohne Additiv**

| **Bez.** | **Typ** | **Ausgangskomponenten** | | **End-Gruppe** | **Molare** **Masse** | **Dichte** | **Kinemat.Viskosität** | | **Visk.-Index** | **Pour-Point** | **Lebensdauer** **L** | | | |
|---|---|---|---|---|---|---|---|---|---|---|---|---|---|---|
| **Polyether** | | **Monomere** | **Start-Alkohol/-Gruppe** | | [glmol] | [kglm³] | [mm²/s] | | - | [°C] | [h] | additiviert [h] | | |
| | | **EO:PO** | | | (ca) | 15 °C | 40 °C | 100 °C | | | - | A | B | C |
| ND 8 | PAG | 0:1 | Me | Me | 930 | 992 | 42,3 | 9,2 | 212 | -36 | | | | 61 |
| SP 20 | PAG | 1:1 | Me | Me | 1300 | 1019 | 100,9 | 19,8 | 221 | -45 | | | | 105 |
| SP 10 | PAG | 1:1 | Me | Me | 900 | 998 | 47,6 | 10,2 | 210 | -45 | | | | 90 |
| P 1 | PAG | 0:1 | Butanol | OH | 930 | 990 | 58,9 | 11,4 | 191 | -45 | 46 | 156 | 134 | 52 |
| P 2 | PAG | 1:1 | Me | Me | 1015 | 1038 | 59.4 | 13,4 | 235 | -51 | 54 | 183 | 167 | 61 |
| P 3 | PAG | 0:1 | Furfurol | Me | 930 | 993 | 41,3 | 9,4 | 219 | -51 | 31 | 202 | 156 | 85 |
| P 4 | PAG | 1:1 | Phenol | Me | 940 | 995 | 44,0 | 7,3 | 129 | -42 | 60 | 492 | 380 | 144 |
| P 5 | PAG | 2:1:1 THF:EO:PO | Butanol | OH | 772 | 981 | 47,2 | 11,5 | 248 | -57 | 40 | (66) | 80 | 64 |
| | | | | | | | | | | | | | | |

| **Ester** | | **Alkohol** | **Säure** | | | | | | | | | | | |
|---|---|---|---|---|---|---|---|---|---|---|---|---|---|---|
| E 1 | POE | DPE | i-C₉ | | 1150 | 974 | 170,0 | 17,2 | 108 | -30 | 22 | 194 | 204 | 71 |
| E 2 | POE | DPE | n-C₅/ n-C_{8/10} | | 730 | 1006 | 80,0 | 9,9 | 105 | -39 | 17 | 161 | 153 | 45 |

| | | | | | | | | | | | | | | |
|---|---|---|---|---|---|---|---|---|---|---|---|---|---|---|
| DPE = Di-Pentaerythrit; ND 8, SP 20 und SP 10 sind mehrfach addivierte Handelsprodukte der Firmen Nippondenso und Sanden, alle weiteren Proben sind - wenn nicht anders ausgewiesen - nicht additiviert | | | | | | | | | | | | | | |

**Tabelle 3: Additive**

| **#.** | **Additiv** | **P-Gehalt** |
|---|---|---|
| A | t-butyliertes Triphenylphosphat | 8 |
| B | iso-propyliertes Triphenylphosphat | 8 |
| C | Trikresylphosphat | 8,4 |

## Patentansprüche

1. Betriebsmittelzusammensetzung enthaltend
(A) Kohlendioxid als Kältemittel,
(B) Polyalkylenglykole und/oder Neopentylpolyolester als Schmiermittel und
(C) 0,1 bis 3 Gew.%, bezogen auf das Schmiermittel, einen Phosphatester folgender Struktur worin
R gleich oder unterschiedlich für jeden der drei Phenyl-Reste und ggf. gleich oder unterschiedlich für jedes n, für H oder einen oder mehrere C1- bis C6- Kohlenwasserstoff-Reste steht, und
n gleich oder unterschiedlich für jeden der drei Phenyl-Reste für eine ganze Zahl von 1 bis 5 steht,
mit der Maßgabe, dass zumindest für einen der drei Phenyl-Reste
R *tert*-Butyl und / oder Isopropyl ist.

2. Betriebsmittelzusammensetzung nach Anspruch 1, enthaltend zu 0,3 bis 1,5 Gew.%, bezogen auf das Schmiermittel, den Phosphatester.

3. Betriebsmittelzusammensetzung nach einem der vorhergehenden Ansprüche, **dadurch gekennzeichnet, dass** die Polyalkylenglykole keine freien Hydroxy - Gruppen aufweisen.

4. Betriebsmittelzusainmensetzung nach einem der vorhergehenden Ansprüche, **dadurch gekennzeichnet, dass** die Bctricbsmittelzusammensetzung Polyalkylenglykole umfasst, die bezogen auf die Polymerkette und die eingesetzten Alkylenoxid-Monomereinheiten bestehen aus
- Monomehreinheiten des Typs -(-CH(CH₃)-CH₂-O-)- oder -(-CH₂-CH(CH₃)-O-)-,
- 20 bis 80 % Monomehreinheiten des Typs -(-CH(CH₃)-CH₂-O-)- oder -(-CH₂-CH(CH₃)-O-)- und zum verbleibenden Rest aus Monomehreinheiten des Typs -(-CH₂-CH₂-O-)- oder
- 20 bis 80 % Monomehreinheiten des Typs -(-CH(CH₂CH₃)-CH₂-O-)- oder -(-CH₂-CH(CH₂CH₃)-O-)- und zum verbleibenden Rest aus Monomehreinheiten des Typs -(-CH₂-CH₂-O-)-.

5. Betriebsmittelzusammensetzung nach einem der vorhergehenden Ansprüche, **dadurch gekennzeichnet, dass** die Betriebsmittelzusammensetzung Polyalkylenglykole enthält, die ein mittleres Molekulargewicht (Zahlenmittel) von 200 bis 3000 g/mol aufweisen.

6. Betriebsmittelzusammensetzung nach einem der vorhergehenden Ansprüche, **dadurch gekennzeichnet, dass** die Polyalkylenglykole Aryl- Gruppen oder heteroaromatische Gruppen enthalten.

7. Betriebsmittelzusammensetzung nach Anspruch 6, **dadurch gekennzeichnet, dass** die Polyalkylenglykole Aryl- Gruppen oder heteroaromatische Gruppen mit linearen oder verzweigten Alkyl- oder Alkylen- Gruppen substituiert sind, wobei die Alkyl- oder Alkylengruppen in der Summe 1 bis 24 Kohlenstoffatome aufweisen.

8. Betriebsmittelzusammensetzung nach einem der vorhergehenden Ansprüche, **dadurch gekennzeichnet, dass** die Polyalkylenglykole folgende Endgruppen aufweisen
- Alkyl-, Aryl-, Alkylaryl-, Aryloxy-, Alkoxy-, und/oder Alkylaryloxy-Endgruppen mit 1 bis 24 Kohlenstoffatomen.

9. Betriebsmittelzusammensetzung nach einem der vorhergehenden Ansprüche, **dadurch gekennzeichnet, dass** die Betriebsmittelzusammensetzung Ester oder ein Estergemisch enthält, wobei die Ester herstellbar sind durch Umsetzung von Neopentylpolyolen besonders bevorzugt Pentaerythrit, Dipentaerythrit und/oder Tripentaerythrit, mit linearen und/oder verzweigten C4- bis C12- Carbonsäuren, ggf. unter Zusatz von C4- bis C12- Dicarbonsäuren.

10. Betriebsmittelzusammensetzung nach Anspruch 9, **dadurch gekennzeichnet, dass** die Neopentylpolyole Pentaerythrit, Dipentaerythrit und/oder Tripentaerythrit sind.

11. Betriebsmittelzusammensetzung nach einem der vorhergehenden Ansprüche, **dadurch gekennzeichnet, dass** das Betriebsmittel Neopentylpolyolester und Polyalkylenglykole enthält.

12. Betriebsmittelzusammensetzung nach einem der vorhergehenden Ansprüche, **dadurch gekennzeichnet, dass** die Betriebsmittelzusammensetzung mindestens 10 Gew.% Polyalkylenglykole und / oder Neopentylpolyester gemäß einem der vorhergehenden Ansprüche, bezogen auf alle Inhaltsstoffe des Betriebsmittels, enthält.

13. Betriebsmittelzusammensetzung nach einem der vorhergehenden Ansprüche, **dadurch gekennzeichnet, dass** das Betriebsmittel neben den Phosphatestern und dem Kältemittel überwiegend, bezogen auf den Gewichtsanteil, aus Polyalkylenglykolen und / oder Neopentylpolyestern gemäß einem der vorhergehenden Ansprüche besteht.

14. Betriebsmittelzusammensetzung nach einem der Ansprüche 1 bis 12, **dadurch gekennzeichnet, dass** das Betriebsmittel neben den Phosphatestern und dem Kältemittel ausschließlich aus Polyalkylenglykolen und / oder Neopentylpolyestern gemäß einem der vorhergehenden Ansprüche besteht.

15. Betriebsmittelzusammensetzung nach einem der vorhergehenden Ansprüche, **dadurch gekennzeichnet, dass** das Betriebsmittel weiterhin Di-Phenylamin, Di-(C1- bis C 16-Alkyl)phenylamine als Antioxidants, und/oder solche Verbindungen, in denen einer oder beide Phenyl-Gruppen gegen Naphtyl-Gruppen ausgetauscht sind, enthält.

16. Verwendung der Betriebsmittelzusammensetzung gemäß einem der vorhergehenden Ansprüche in Kältemaschinen.

17. Verwendung der Betriebsmittelzusammensetzung gemäß Anspruch 16 in Kältemaschinen von Kraftfahrzeugen.

18. Verwendung der Betriebsmittelzusammensetzung gemäß Anspruch 16 in Tiefkühlanlagen (Verdampfungstemperaturen von kleiner -30°C), wobei Schmiermittel, welche zu größer 90 Gew.% Neopentylpolyolester enthalten, eingesetzt werden.

19. Verwendung der Betriebsmittelzusammensetzung gemäß Anspruch 17 in Personenkraftfahrzeug-Klimaanlagen, wobei Schmiermittel, welche zu größer 90 Gew.% Polyalkylenglyole enthalten, eingesetzt werden.

## Claims

1. Operating agent composition comprising
(A) carbon dioxide as refrigerant,
(B) polyalkylene glycols and/or neopentyl polyol esters as lubricant and
(C) 0.1 to 3 % by weight, based on the lubricant, of a phosphate ester with the following structure: wherein
R identically or differently for each of the three phenyl moieties and optionally, identically or differently for each n, represents H or one or more C1 to C6 hydrocarbon moieties, and
n identically or differently for each of the three phenyl moieties represents an integer of 1 to 5,
with the proviso that for at least one of the three phenyl moieties
R is t-butyl and/or isopropyl.

2. Operating agent composition according to claim 1 comprising the phosphate ester in a quantity of 0.3 to 1.5 % by weight based on the lubricant.

3. Operating agent composition according to one of the preceding claims **characterised in that** the polyalkylene glycols comprise no free hydroxy groups.

4. Operating agent composition according to one of the preceding claims **characterised in that** the operating agent composition comprises polyalkylene glycols which, based on the polymer chain and the alkylene oxide monomer units used, consists of
- monomer units of the type -(-CH(CH₃)-CH₂-O-)- or -(-CH₂-CH(CH₃)-O-)-,
- 20 to 80% monomer units of the type -(-CH(CH₃)-CH₂-O-)- or -(-CH₂-CH(CH₃)-O-)-and for the remainder of monomer units of type - (-CH₂-CH₂-O-)- or
- 20 to 80% monomer units of the type -(-CH(CH₂CH₃)-CH₂-O-)- or -(-CH₂-CH(CH₂CH₃)-O-)- and for the remainder of monomer units of type -(-CH₂-CH₂)-O-)-.

5. Operating agent composition according to one of the preceding claims **characterised in that** the operating agent composition comprises polyalkylene glycols, which have an average molecular weight (number average) of 200 to 3000 g/mol.

6. Operating agent composition according to one of the preceding claims **characterised in that** the polyalkylene glycols comprise aryl groups or heteroaromatic groups.

7. Operating agent composition according to claim 6 **characterised in that** the polyalkylene glycols comprise aryl groups or heteroaromatic groups which are substituted with linear or branched alkyl groups or alkylene groups, wherein the alkyl groups or alkylene groups have a total of 1 to 24 carbon atoms.

8. Operating agent composition according to one of the preceding claims **characterised in that** the polyalkylene glycols have the following end groups
- alkyl, aryl, alkylaryl, aryloxy, alkoxy, and/or alkylaryloxy end groups with 1 to 24 carbon atoms.

9. Operating agent composition according to one of the preceding claims **characterised in that** the operating agent composition comprises esters or an ester mixture, wherein the esters are obtainable by reacting neopentyl polyols, particularly preferably pentaerythritol, dipentaerythritol and/or tripentaerythritol, with linear and/or branched C4 to C12 carboxylic acids, optionally with an addition of C4 to C12 dicarboxylic acids.

10. Operating agent composition according to claim 9 **characterised in that** the neopentyl polyols are pentaerythritol, dipentaerythritol and/or tripentaerythritol.

11. Operating agent composition according to one of the preceding claims **characterised in that** the operating agent comprises neopentyl polyol esters and polyalkylene glycols.

12. Operating agent composition according to one of the preceding claims **characterised in that** the operating agent composition comprises at least 10% by weight of polyalkylene glycols and neopentyl polyesters according to one of the preceding claims, based on all the constituents of the operating agent.

13. Operating agent composition according to one of the preceding claims **characterised in that** the operating agent consists predominantly, apart from the phosphate esters and the refrigerant, of polyalkylene glycols and neopentyl polyesters according to one of the preceding claims, based on the proportion by weight.

14. Operating agent composition according to one of claims 1 to 12 **characterised in that** the operating agent consists exclusively, apart from the phosphate esters and the refrigerant, of polyalkylene glycols and/or neopentyl polyesters according to one of the preceding claims.

15. Operating agent composition according to one of the preceding claims **characterised in that** the operating agent additionally comprises a diphenyl amine, a di(C1 to C16 alkyl)phenyl amine as antioxidant and/or those compounds in which one or two phenyl groups have been exchanged for naphtyl groups.

16. Use of the operating agent composition according to one of the preceding claims in refrigerating machines.

17. Use of the operating agent composition according to claim 16 in refrigerating machines of motor vehicles.

18. Use of the operating agent composition according to claim 16 in freezing equipment (evaporation temperatures of less than -30°C), wherein lubricants are used which comprise more than 90% by weight of neopentyl polyol esters.

19. Use of the operating agent composition according to claim 17 in air conditioning equipment of passenger cars, wherein lubricants are used which comprise more than 90% of polyalkylene glycols.

## Revendications

1. Composition d'agents d'exploitation comprenant
(A) du dioxyde de carbone à titre d'agent réfrigérant,
(B) des polyalkylène glycols et/ou des esters de néopentyl polyol comme agents lubrifiants et
(C) 0,1 à 3 % en poids, par rapport à l'agent lubrifiant, d'un ester de
phosphate de la structure suivante : dans laquelle
R identique ou différent pour chacun des trois radicaux phényles et le cas échéant identique ou différent pour chaque n, représente H ou un ou plusieurs radicaux hydrocarbures en C₁ à C₆, et
n identique ou différent pour chacun des trois radicaux phényles, représente un nombre entier de 1 à 5,
à la condition qu'au moins pour un des trois radicaux phényles,
R est le *tert*-butyle et/ou l'isopropyle.

2. Composition d'agents d'exploitation selon la revendication 1, comprenant de 0,3 à 1,5 % en poids d'ester de phosphate, par rapport à l'agent lubrifiant.

3. Composition d'agents d'exploitation selon l'une des revendications précédentes, **caractérisée en ce que** les polyalkylène glycols ne présentent pas de groupes hydroxy libres.

4. Composition d'agents d'exploitation selon l'une des revendications précédentes, **caractérisée en ce que** la composition d'agents d'exploitation comprend des polyalkylène glycols qui se composent, par rapport à la chaîne polymérique et aux motifs monomères d'oxyde d'alkylène mis en oeuvre, de :
- motifs monomères de type -(-CH(CH₃)-CH₂-O-)- ou -(-CH₂-CH(CH₃)-O-)-,
- 20 à 80 % de motifs monomères de type -(-CH(CH₃)-CH₂-O-)- ou -(-CH₂-CH(CH₃)-O-)- et pour le reste de motifs monomères de type -(CH₂-CH₂-O-)- ou
- 20 à 80 % de motifs monomères de type -(-CH(CH₂CH₃)-CH₂-O-)- ou -(-CH₂-CH(CH₂CH₃)-O-)- et pour le reste de motifs monomères de type -(CH₂-CH₂-O-)-.

5. Composition d'agents d'exploitation selon l'une des revendications précédentes, **caractérisée en ce que** la composition d'agents d'exploitation comprend des polyalkylène glycols qui présentent un poids moléculaire moyen (moyen en nombre) de 200 à 3000 g/mol.

6. Composition d'agents d'exploitation selon l'une des revendications précédentes, **caractérisée en ce que** les polyalkylène glycols comprennent des groupes aryles ou hétéroaromatiques.

7. Composition d'agents d'exploitation selon la revendication 6, **caractérisée en ce que** les polyalkylène glycols sont des groupes aryles ou des groupes hétéroaromatiques substitués avec des groupes alkyles ou alkylènes linéaires ou ramifiés, où les groupes alkyles ou alkylènes présentent au total 1 à 24 atomes de carbone.

8. Composition d'agents d'exploitation selon l'une des revendications précédentes, **caractérisée en ce que** les polyalkylène glycols présentent les groupes terminaux suivants :
- des groupes terminaux alkyle, aryle, alkylaryle, aryloxy, alcoxy et/ou alkylaryloxy ayant de 1 à 24 atomes de carbone.

9. Composition d'agents d'exploitation selon l'une des revendications précédentes, **caractérisée en ce que** la composition d'agents d'exploitation comprend des esters ou un mélange d'esters, où les esters peuvent être fabriqués par conversion des néopentyl polyols, particulièrement préférentiellement du pentaérythrite, du dipentaérythrite et/ou du tripentaérythrite, avec des acides carboxyliques linéaires et/ou ramifiés en C₄ à C₁₂, le cas échéant en ajoutant des diacides carboxyliques en C₄ à C₁₂.

10. Composition d'agents d'exploitation selon la revendication 9, **caractérisée en ce que** les néopentyl polyols sont le pentaérythrite, le dipentaérythrite et/ou le tripentaérythrite.

11. Composition d'agents d'exploitation selon l'une des revendications précédentes, **caractérisée en ce que** l'agent d'exploitation comprend des esters de néopentyl polyol et des polyalkylène glycols.

12. Composition d'agents d'exploitation selon l'une des revendications précédentes, **caractérisée en ce que** la composition d'agents d'exploitation comprend au moins 10 % en poids de polyalkylène glycols et/ou de polyesters de néopentyle selon l'une des revendications précédentes, par rapport à tous les ingrédients de l'agent d'exploitation.

13. Composition d'agents d'exploitation selon l'une des revendications précédentes, **caractérisée en ce que** l'agent d'exploitation se compose, en plus des esters de phosphate et de l'agent réfrigérant, de manière prépondérante de polyalkylène glycols et/ou de polyesters de néopentyle selon l'une des revendications précédentes, par rapport au pourcentage en poids.

14. Composition d'agents d'exploitation selon l'une des revendications 1 à 12, **caractérisée en ce que** l'agent d'exploitation se compose, en plus des esters de phosphate et de l'agent réfrigérant, exclusivement de polyalkylène glycols et/ou de polyesters de néopentyle selon l'une des revendications précédentes.

15. Composition d'agents d'exploitation selon l'une des revendications précédentes, **caractérisée en ce que** l'agent d'exploitation comprend également de la diphénylamine, des di-(alkyl en C₁ à C₁₆)phénylamines comme antioxydants, et/ou des composés dans lesquels un ou les deux groupes phényles sont remplacés par des groupes naphtyles.

16. Utilisation de la composition d'agents d'exploitation selon l'une des revendications précédentes dans des installations frigorifiques.

17. Utilisation de la composition d'agents d'exploitation selon la revendication 16 dans des installations frigorifiques de véhicules.

18. Utilisation de la composition d'agents d'exploitation selon la revendication 16 dans des installations de congélation (températures d'évaporation de moins de -30°C), où des lubrifiants, qui comprennent à plus de 90 % en poids des esters de néopentyl polyol, sont mis en oeuvre.

19. Utilisation de la composition d'agents d'exploitation selon la revendication 17 dans des installations de climatisations de véhicules de tourisme, où des lubrifiants, qui comprennent à plus de 90 % en poids des polyalkylène glycols, sont mis en oeuvre.
